# FASCICULE DE BREVET EUROPEEN

(11) **EP 0 005 668 B1**
(45) Date de publication et mention de la délivrance du brevet: **28.11.1984**
(21) Numéro de dépôt: 79400302.0
(22) Date de dépôt: 14.05.1979
(51) Int. Cl.: B22F 1/00, B22F 3/14, C22C 1/04, C22C 33/02, B22F 9/00

(54) **Procédé de fabrication de pièces en alliage par métallurgie des poudres**
Verfahren zur Herstellung von Formkörpern aus einer Legierung durch Pulvermetallurgie
Process for producing alloy articles by powder metallurgy

(30) Priorité: 16.05.1978 FR 7814432
(43) Date de publication de la demande: 28.11.1979
(73) Titulaire: COMMISSARIAT A L'ENERGIE ATOMIQUE Etablissement de Caractère Scientifique Technique et Industriel, 75015 Paris (FR)
(72) Inventeur: Devillard, Jacques, F-38330 Saint Ismier (FR)
(74) Mandataire: Mongrédien, André

## Description

La présente invention a pour objet un procédé de fabrication de pièces en alliage par métallurgie des poudres, et plus particulièrement un procédé de fabrication de pièces en superalliage à base de nickel ou à base de fer, présentant la forme de disques ou d'aubes de turbines de machines tournantes.

Jusqu'à présent, on a réalisé de telles pièces soit par des techniques de coulée et de forgeage, soit par métallurgie des poudres.

Les procédés de fabrication par coulée et par forgeage présentent certains inconvénients, notamment pour la réalisation de pièces en alliage très chargé en éléments d'addition car les opérations de coulée et de transformation par forgeage deviennent de plus en plus complexes en raison des difficultés dues principalement à l'apparition de ségrégations qui augmentent la fragilité des alliages et qui peuvent donner lieu à l'apparition de fissures.

Les procédés de fabrication par métallurgie des poudres permettent d'éviter l'inconvénient précité car en divisant l'alliage en microlingots que l'on associe ensuite par frittage, il est possible de réaliser des préformes très alliées présentant un minimum de ségrégations.

Cependant, ces procédés présentent d'autres inconvénients liés principalement au mode de frittage des poudres, qui est généralement réalisé par compression hydrostatique ou par frittage en phase liquide.

En effet, les procédés faisant appel à un frittage par compression hydrostatique sont très onéreux car ils exigent l'emploi de dispositifs très complexes pour obtenir les pressions aux températures très élevées nécessaires pour le frittage. Par ailleurs, ils sont peu adaptés à la réalisation de disques à aubes intégrées.

Les procédés faisant appel à un frittage en phase liquide nécessitent l'emploi d'un adjuvant de frittage tel que le nickel phosphoreux pour abaisser la température et la pression de mise en forme de la poudre, et l'adjonction d'un élément étranger, même à des teneurs très faibles, risque d'altérer profondément les propriétés mécaniques de l'alliage.

La présente invention a précisément pour objet un procédé de fabrication de pièces en alliages par métallurgie des poudres qui pallie les inconvénients précités car il permet de réaliser un frittage en phase liquide sans nécessiter l'adjonction d'un élément étranger et sans mettre en oeuvre des pressions élevées.

Le procédé selon l'invention se caractérise en ce qu'il consiste à préparer à partir des constituants dudit alliage un mélange homogène d'une poudre d'un alliage A₁ et d'une poudre d'un alliage A₂, lesdits alliages A₁ et A₂ comportant tous les constituants dudit alliage mais ayant une teneur différente en au moins un élément d'addition de façon que l'alliage A₁ ait une phase liquide à une température T₁ inférieure à la température T₂ à laquelle l'alliage A₂ forme une phase liquide, et à fritter sous charge le mélange desdites poudres à une température comprise entre T₁ et T₂ en maintenant le mélange à ladite température pendant au plus une heure.

Dans l'art antérieur, on a déjà envisagé l'emploi de charges métalliques composées de deux poudres différentes pour obturer des fissures dans des pièces métalliques, comme cela est décrit dans le brevet FR-A-2 296 491.

Selon ce brevet, les charges sont formées par un mélange de deux poudres ayant les mêmes constituants de base et la composition de l'une des poudres diffère de l'autre par la présence d'un élément abaissant le point de fusion, de manière que cette poudre forme une phase liquide à une température inférieure à la température de fusion des pièces métalliques à réparer. La charge métallique est tassée, puis chauffée, éventuellement soumise à une pression extérieure, jusqu'à fusion de l'une des phases, afin que l'alliage se resolidifie isothermiquement à cette température.

Ainsi, on utilise la diffusion importante de l'élément abaissant le point de fusion de l'une des poudres pour resolidifier isothermiquement la charge et la souder à la pièce à réparer.

Selon l'invention, ledit alliage est de préférence choisi dans le groupe comprenant les alliages à base de nickel et les alliages à base de fer.

Le procédé tel que caractérisé ci-dessus tire avantageusement profit du fait que, en partant d'un mélange de deux poudres formant des phases liquides à des températures différentes, on peut réaliser le frittage en phase liquide à une température plus basse en évitant que la totalité de la poudre ne forme une phase liquide.

Selon un mode de réalisation du procédé de l'invention, on prépare au moins l'une desdites poudres en refroidissant rapidement des gouttelettes liquides qui ont été formées à partir d'un lingot cylindrique dudit alliage en portant à une température de fusion la surface d'extrémité dudit lingot entraîné en rotation autour de son axe de sorte que l'alliage en fusion est éjecté de la surface d'extrémité du lingot, sous l'action de la force centrifuge, ce qui conduit, par solidification des gouttelettes éjectées, à l'obtention de particules de poudre comportant une phase solide dont la composition ne correspond pas à l'équilibre, ladite phase solide étant fusible à une température inférieure à la température théorique de brûlure de l'alliage.

En refroidissant rapidement ces gouttelettes liquides on ne suit pas les lois normales d'équilibre et l'apparition des différentes phases de solidification se produit hors équilibre.

Dans le cas d'un alliage à base de nickel, le liquide présent à l'interface de solidification atteint rapidement la composition eutectique alors que la partie solidifiée de l'alliage ne présente pas la composition correspondant à la limite de solubilité.

Selon l'invention la concentration des principaux constituants des alliages A₁ et A₂ est identique et seules varient les teneurs en certains éléments d'addition présents à des concentrations peu importantes, en particulier, les teneurs d'éléments d'addition tels que le carbone, le bore et le zirconium.

En effet, en abaissant la concentration en carbone, en bore, ou en zirconium d'un alliage à base de nickel, on parvient à élever la température de brûlure de cet alliage. Ainsi, la diminution de la teneur en carbone d'un alliage de nickel contenant 12 % de chrome, 18 % de cobalt, 3 % de molybdène, 4% de titane, 5% d'aiuminium, 0,011 % de bore, 0,05 % de zirconium, permet d'augmenter sa température de brûlure de plus de 60°C lorsqu'on passe d'une teneur en carbone de 0,2 % à une teneur de 0,003 %.

Le procédé de l'invention se révèle particulièrement avantageux car l'emploi de deux types de poudre permet de ne former une phase liquide que dans un seul type de poudre sans nécessiter l'adjonction d'un élément étranger et en ne modifiant que très peu la teneur de l'une des poudres en l'un des constituants de l'alliage.

Pour la mise en oeuvre du procédé de l'invention, le mélange de poudres est, par exemple, constitué par des volumes égaux de poudre d'alliage A₁ et de poudre d'alliage A₂ dont les granulométries sont sensiblement identiques, par exemple de l'ordre de 50 à 300 µ. Cependant, on peut aussi utiliser des volumes variables de poudre d'alliage A₁ et de poudre d'alliage A₂ à condition toutefois que dans le mélange homogène de poudres, chaque particule moins fusible d'alliage A₂ soit en contact avec une particule plus fusible d'alliage A₁. Par ailleurs, on peut utiliser des granulométries variables pour chacune des poudres d'alliage A₁ et d'alliage A₂, par exemple dans le but d'obtenir un empilage de particules de poudres plus compact.

Pour le frittage, la durée et la pression du frittage sont choisies en fonction de la nature de l'alliage. Ainsi, dans le cas de pièces en alliage à base de nickel, la pression de frittage est avantageusement de l'ordre de 100 bars et la durée de soixante minutes.

Pour l'opération de frittage du mélange de poudres, il est préférable de porter le plus rapidement possible le mélange de poudres à la température de frittage, par exemple en réalisant le chauffage de façon telle qu'on augmente la température du mélange de poudres de 1000 à 10000°C par heure. En opérant ainsi, on évite une diffusion importante et une homogénéisation au cours du chauffage de la poudre, ce qui serait néfaste à l'obtention d'une bonne cinétique de frittage.

Par ailleurs, lorsque le mélange de poudres se trouve à la température de frittage, il est important de ne maintenir le mélange de poudres à cette température de frittage que pendant une durée relativement courte d'au plus une heure pour éviter la diffusion et le grossissement des grains et obtenir ainsi une structure dense bien frittée et homogène globalement.

L'invention sera mieux comprise à la lecture de l'exemple qui suit donné bien entendu à titre illustratif et non limitatif, se rapportant à la fabrication d'une pièce en alliage de nickel.

### Exemple

En premier lieu, on prépare à partir des constituants de l'alliage de nickel deux poudres d'alliages A₁ et A₂ qui se différencient par leur teneur en carbone et en nickel. La première poudre d'alliage A₁ contient 12 % de chrome, 18 % de cobalt, 3 % de molybdène, 4 % de titane, 5 _{%} d'aluminium, 0,011 % de bore, 0,05 % de zirconium et 0,2 % de carbone, le reste étant constitué par du nickel, et la seconde poudre d'alliage A₂ contient 12 % de chrome. 18 % de cobalt, 3 %de molybdène, 4 % de titane, 5 % d'aluminium, 0,011 % de bore, 0,05 % de zirconium et 0,003 % de carbone, le reste étant constitué par du nickel.

Les poudres d'alliage A₁ et d'alliage A₂ ont chacune une granulométrie comprise entre 50 et 300 w.

On mélange ensuite des volumes identiques de poudre d'alliage A₁ et de poudre d'alliage A₂ pendant trente minutes, puis on introduit le mélange de poudres dans un moule en céramique ou en métal réalisé, par exemple, par un procédé tel que le moulage en cire perdue, le schoopage ou tout autre procédé permettant la réalisation de moules simples ou complexes, à parois d'épaisseur comprise entre 1 et 2 mm, suffisamment résistantes pour être manipulées. Ce moule comporte à sa partie supérieure une masselotte cylindrique particulière qui permet d'ajouter à la partie supérieure du moule une quantité supplémentaire du mélange de poudre.

On dispose ensuite le moule à l'intérieur d'un dispositif chauffant, en intercalant entre les parois du moule et le dispositif une poudre métallique réfractaire présentant une faible aptitude au frittage, à la température choisie pour le frittage du mélange de poudres.

On porte ensuite le moule contenant le mélange de poudres à une température d'environ 1 290 °C, en réalisant le chauffage du moule rempli de poudres très rapidement, par exemple en augmentant sa température de 1 000 °C par heure. On maintient ensuite le moule à la température choisie de 1 290°C, sous une pression uniaxiale de 50 à 100-bars, pendant une durée d'environ soixante minutes pour assurer le frittage du mélange de poudre. La mise en compression de la poudre pendant le frittage est réalisée au moyen d'un piston en matériau réfractaire qui prend place à la partie supérieure du moule et peut coulisser dans la masselotte cylindrique afin de charger à l'intérieur du moule la quantité supplémentaire de poudre placée initialement dans cette masselotte, en contribuant ainsi à éliminer la porosité dans la pièce frittée. Après démoulage, les pièces présentent un état de surface parfait avec des grains d'une dimension moyenne de 50 µ.

## Revendications

1. Procédé de fabrication de pièces en alliage par métallurgie des poudres, caractérisé en ce qu'il consiste à préparer à partir des constituants dudit alliage un mélange homogène d'une poudre d'un alliage A₁ et d'une poudre d'un alliage A₂, lesdits alliages A₁ et A₂ comportant tous les constituants dudit alliage mais ayant une teneur différente en au moins un élément d'addition, de façon que l'alliage A₁ ait une phase liquide à une température T₁ inférieure à la température T₂ à laquelle l'alliage A₂ forme une phase liquide, et à fritter sous charge le mélange desdites poudres à une température comprise entre T₁ et T₂ en maintenant le mélange à ladite température pendant au plus une heure.

2. Procédé selon la revendication 1, caractérisé en ce que ledit alliage est choisi dans le groupe comprenant les alliages à base de nickel et les alliages à base de fer.

3. Procédé selon l'une quelconque des revendications 1 et 2, caractérisé en ce que l'élément d'addition choisi dans le groupe comprenant le carbone, le bore et le zirconium.

4. Procédé selon la revendication 1, caractérisé en ce que l'alliage A₁ est un alliage de nickel comprenant 12 % de chrome, 18 % de cobalt, 3 % de molybdène, 4 % de titane, 5 % d'aluminium, 0,011 % de bore, 0,05 % de zirconium, 0,2 % de carbone, le reste étant constitué par du nickel et en ce que l'alliage A₂ est un alliage de nickel comprenant 12 % de chrome, 18 % de cobalt, 3 % de molybdène, 4% de titane, 5% d'aluminium, 0,011 % de bore, 0,05 % de zirconium, 0,003 % de carbone, le reste étant constitué par du nickel.

5. Procédé selon l'une quelconque des revendications 1 à 4, caractérisé en ce que l'on prépare au moins l'une desdites poudres en refroidissant rapidement des gouttelettes liquides qui ont été formées à partir d'un lingot cylindrique dudit alliage en portant à une température de fusion la surface d'extrémité dudit lingot entraîné en rotation autour de son axe, de sorte que l'alliage en fusion est éjecté de la surface d'extrémité du lingot, sous l'action de la force centrifuge.

6. Procédé selon la revendication 4, caractérisé en ce qu'on fritte ledit mélange de poudres à une température d'environ 1 290 °C sous une pression d'environ 100 bars.

7. Procédé selon l'une quelconque des revendications 1 à 6, caractérisé en ce que ladite poudre. comprend des volumes sensiblement égaux de poudre d'alliage A₁ et de poudre d'alliage A₂.

8. Procédé selon l'une quelconque des revendications 1 à 7, caractérisé en ce que pour réaliser le frittage de ladite poudre, on chauffe ladite poudre de façon à atteindre le plus rapidement possible ladite température de frittage.

9. Procédé selon la revendication 8, caractérisé en ce qu'on chauffe ladite poudre de façon telle qu'on augmente la température de ladite poudre de 1 000 à 10 000 °C par heure.

## Claims

1. Process for the production of alloy bodies by powder metallurgy, characterized in that it comprises preparing, from the constituents of said alloy, a homogeneous mixture of a powder of a first alloy Aᵢ, and a powder of a second alloy A₂, said alloys A₁ and A₂ comprising all the constituents of said alloy but having a different content of at least one alloying element, whereby alloy A₁ forms a liquid phase at a temperature T₁ which is lower than the temperature T₂ at which alloy A₂ forms a liquid phase, and sintering the mixture of said powders under pressure at a temperature between T₁ and T₂, holding the mixture at said temperature for at least one hour.

2. Process according to claim 1, characterized in that the said alloy is selected from the group comprising nickel-based alloys and iron-based alloys.

3. Process according to either of claims 1 and 2, characterized in that the alloying element is selected from the group comprising carbon, boron and zirconium.

4. Process according to claim 1, characterized in that alloy A₁ is a nickel alloy comprising 12 % of chromium, 18 % of cobalt, 3 % of molybdenum, 4 % of titanium, 5 % of aluminium, 0.011 % of boron, 0.05 % of zirconium and 0.2 % of carbon, the remainder being nickel, and in that alloy A₂ is a nickel alloy comprising 12 % of chromium, 18 % of cobalt, 3 % of molydenum, 4 % of titanium, 5 % of aluminium, 0.011 % of boron, 0.05 % of zirconium and 0.003% of carbon, the remainder being nickel.

5. Process according to any one of claims 1 to 4, characterized in that at least one of said powders is prepared by rapidly cooling liquid droplets which have been formed from a cylindrical ingot of said alloy by raising to fusion temperature the end surface of said ingot while it is rotated around its axis, whereby molten alloy is ejected from the end surface of the ingot under the action of centrifugal force.

6. Process according to claim 4, characterized in that said mixture of powders is sintered at a temperature of around 1 290 °C and under a pressure of around 100 bars.

7. Process according to any one of claims 1 to 6, characterized in that said powder comprises substantially equal volumes of powdered alloy A₁ and powdered alloy A₂.

8. Process according to any one of claims 1 to 7, characterized in that sintering of said powder is brought about by heating said powder so as to attain sintering temperature as rapidly as possible.

9. Process according to claim 8, characterized in that said powder is heated so that its temperature is increased at a rate of 1 000 to 10 000 °C per hour.

## Patentansprüche

1. Verfahren zur Herstellung von Legierungsstücken durch Pulvermetallurgie, dadurch gekennzeichnet, daß man ausgehend von den Bestandteilen der Legierung ein homogenes Gemisch eines Pulvers einer Legierung A₁ und eines Pulvers einer Legierung A₂ bereitet, wobei die Legierungen A₁ und A₂ sämtliche Bestandteile der Legierung umfassen, jedoch einen unterschiedlichen Gehalt an mindestens einem Zusatzelement aufweisen, derart, daß die Legierung A₁ eine flüssige Phase bei einer Temperatur T₁ unter der Temperatur T₂ aufweist, bei der die Legierung A₂ eine flüssige Phase bildet, und daß man das Gemisch der Pulver bei einer Temperatur zwischen T₁ und T₂ unter Belastung sintert, wobei man das Gemisch höchstens eine Stunde lang bei dieser Temperatur hält.

2. Verfahren nach Anspruch 1, dadurch gekennzeichnet, daß die Legierung aus der Gruppe der Legierungen auf der Basis von Nickel und der Legierungen auf der Basis von Eisen ausgewählt wird.

3. Verfahren nach einem der Ansprüche 1 und 2, dadurch gekennzeichnet, daß man das Zusatzelement aus der Gruppe von Kohlenstoff, Bor und Zirkonium auswählt.

4. Verfahren nach Anspruch 1, dadurch gekennzeichnet, daß die Legierung A₁ eine Legierung von Nickel mit einem Gehalt von 12% Chrom, 18 % Kobalt, 3 % Molybdän, 4 % Titan, 5 % Aluminium, 0,011 % Bor, 0,05 _{%} Zirkonium, 0,2 % Kohlenstoff ist und der Rest aus Nickel besteht, und daß die Legierung A₂ eine Nickellegierung mit einem Gehalt von 12 % Chrom, 18 % Kobalt, 3 % Molybdän, 4 % Titan, 5 % Aluminium, 0,011 % Bor, 0,05 % Zirkonium, 0,003 % Kohlenstoff ist und der Rest aus Nickel besteht.

5. Verfahren nach einem der Ansprüche 1 bis 4, dadurch gekennzeichnet, daß man mindestens eines der Pulver herstellt durch rasches Abkühlen von flüssigen Tröpfchen, die aus einem zylindrischen Barren der Legierung gebildet wurden, durch Bringen der Oberfläche des äußeren Endes des Barrens, der um seine Axe rotierend geführt wird, auf eine Schmelztemperatur, derart, daß die geschmolzene Legierung von der Oberfläche des äußeren Endes des Barrens unter Einwirkung der Zentrifugalkraft weggeschleudert wird.

6. Verfahren nach Anspruch 4, dadurch gekennzeichnet, daß man das Pulvergemisch bei einer Temperatur von etwa 1 290 °C unter einem Druck von etwa 100 bar sintert.

7. Verfahren nach einem der Ansprüche 1 bis 6, dadurch gekennzeichnet, daß das Pulver etwa gleiche Volumen des Pulvers der Legierung A₁ und des Pulvers der Legierung A₂ umfaßt.

8. Verfahren nach einem der Ansprüche 1 bis 7, dadurch gekennzeichnet, daß man zur Durchführung des Sinterns des Pulvers das Pulver derart erwärmt, daß es schnellstmöglich die Sintertemperatur erreicht.

9. Verfahren nach Anspruch 8, dadurch gekennzeichnet, daß man das Pulver derart erwärmt, daß die Temperatur des Pulvers pro Stunde um 1 000 bis 10 000 °C gesteigert wird.
